# EUROPÄISCHE PATENTANMELDUNG

(11) **EP 4 098 801 A1**
(43) Veröffentlichungstag der Anmeldung: **07.12.2022**
(21) Anmeldenummer: 21176846.0
(22) Anmeldetag: 31.05.2021
(51) Int. Cl.: E01F 9/512, B32B 27/08, C09J 7/24

(54) **VERFAHREN ZUR HERSTELLUNG MEHRSCHICHTIGER MARKIERUNGSELEMENTE ZUR KENNZEICHNUNG VON HORIZONTALEN UND VERTIKALEN FLÄCHEN**

(71) Anmelder: Rembrandtin Coatings GmbH, 1210 Wien (AT)
(72) Erfinder: Culik, Hubert, 1210 Wien (AT); Breitwieser, Christian, 1210 Wien (AT); Fenz, Wolfgang, 1210 Wien (AT); Kalinyaprak-Icten, Kadiriye, 1210 Wien (AT); Rametsteiner, Karl, 4040 Linz (AT)
(74) Vertreter: Schwarz & Partner Patentanwälte GmbH

(57) **Zusammenfassung**

Die vorliegende Patentanmeldung betrifft ein Verfahren zur Erzeugung einer mehrschichtigen Bodenmarkierung umfassend die Schritte:
a. Auftragen mindestens einer ersten Polymermischung auf eine Oberfläche eines festen Trägers zur Herstellung einer Grundschicht,
b. Auftragen mindestens einer zweiten Polymermischung auf die mindestens eine Grundschicht zur Herstellung mindestens einer Zwischenschicht, und
c. Auftragen mindestens einer dritten Polymermischung auf die mindestens eine Zwischenschicht zur Herstellung einer Deckschicht, wobei
die mindestens eine erste Polymermischung, die mindestens eine zweite Polymermischung und die mindestens eine dritte Polymermischung mindestens ein ungehärtetes Duromergemisch oder Elastomergemisch umfassen und die Schritte a. bis c. mittels Siebdruck erfolgen.

## Beschreibung

### TECHNISCHES GEBIET

Die vorliegende Erfindung betrifft das Gebiet der Markierung von vertikalen, horizontalen und geneigten Flächen, insbesondere der Boden- und Wandmarkierung.

### HINTERGRUND DER ERFINDUNG

Markierungen erfüllen als farbliche Kennzeichnung auf Flächen eine Reihe von Aufgaben. Straßen- bzw. Fahrbahnmarkierungen, beispielsweise, dienen einerseits zur Markierung der Verkehrsführung und der Kennzeichnung verschiedener Verkehrsflächen und andererseits als Verkehrszeichen.

Nach der ÖNORM EN 1436 bilden Straßenmarkierungen gemeinsam mit Straßenmarkierungsknöpfen die horizontalen Signaleinrichtungen auf Straßen. Straßenmarkierungen umfassen Längsmarkierungen, Pfeile, Quermarkierungen, Texte und Symbole auf der Straßendecke usw.

Linienartige Markierungen können eingesetzt werden, um Verkehrsflächen aufzuteilen und verschiedene Verkehrsströme oder Fahrtrichtungen zuzuteilen. Fahrbahnmarkierungen stellen eine wirtschaftliche und effektive Methode zur Verkehrslenkung und -beeinflussung dar und erfüllen ihre Aufgaben zusammen mit den anderen Leiteinrichtungen der Straße. Des Weiteren tragen sie zur Sicherheit von Verkehrsteilnehmern (Fuß- und Radverkehr, Schienenverkehr) bei. Auch Anlagen des ruhenden Verkehrs (z.B. Parkflächen) werden mit Fahrbahnmarkierungen eindeutig vom fließenden Verkehr getrennt. Bauwerke des Straßenverkehrs (wie z.B. Verkehrsinseln) lassen sich ebenfalls entsprechend kennzeichnen.

Eine wichtige Funktion übernehmen Fahrbahnmarkierungen bei der Warnung der Verkehrsteilnehmer vor möglichen Gefahren. Zudem können Fahrbahnmarkierungen eine Orientierungshilfe für die Verkehrsteilnehmer darstellen.

Die Farbgebung der Markierung steht im Kontrast zur Fahrbahnfarbe, wodurch eine ausreichende Sichtbarkeit der zu vermittelnden Information für Verkehrsteilnehmer bei Tag und bei Nacht garantiert ist. Spezielle Zusammensetzungen der Markierungsmaterialien und durch Einsatz spezieller Glasperlen als Drop-on Materialien in Form von Agglomeratmarkierungen ermöglichen eine ausreichende Sichtbarkeit auch bei schlechter Sicht (z.B. bei nasser Fahrbahn, in Tunnels, bei Dämmerung und bei Dunkelheit).

Von großer Wichtigkeit ist die Aufbringung von temporären Markierungselementen, insbesondere Straßenmarkierungen, im Baustellenbereich, um unter beengten Verhältnissen einen sicheren Verkehrsablauf zu gewährleisten.

Fahrbahnmarkierungen sind aus Sicherheitsgründen einer Reihe von internationalen und nationalen NORMEN unterstellt, um die Einhaltung der Anforderungen zu garantieren. Beispielhaft seien die EN 1790, BS-EN 1871, ASTM-E 1710, BS 3262, DIN EN 1436, ENV 13459, 1-3 und DIN EN 1423/24 erwähnt.

Neben diesen primären Verkehrsleitungsmarkierungen erfordert die urbane Umwelt und auch die zunehmende Anzahl unterschiedlichster Teilnehmer und Verkehrsflächen im Verkehrsgeschehen zunehmend weitere Markierungen, die als Informations- und Orientierungshilfen dienen sollen. Beispielsweise werden Verkehrsflächen wie Ausfahrten, Umleitungen, Radwege, Gehwege, Begegnungszonen, Ruhezonen, Spielplätze, Bus- und Taxispuren, Bereiche für Einsatzfahrzeuge und Sperrzonen mit Markierungselementen entsprechend gekennzeichnet. Auch Chillingzonen, blühende Straßen, Blumenstraßen, Kühlzonen (Wasservernebelung), Schulen, Kindergärten, Krankenhäuser, Altenheime, Haltestellen, Bäder, Parks, aber auch Lager- und Produktionshallen, Werkstätten und Garagen können mit Markierungselementen gekennzeichnet werden.

Neben der Markierung unterschiedlichster Verkehrsflächen, ist auch die Kennzeichnung der Personengruppen, die bestimmte Verkehrsflächen nutzen bzw. für die Verkehrsflächen reserviert sind, von großer Wichtigkeit, um deren Sicherheit zu gewährleisten. Deshalb werden Verkehrsflächen, welche von älteren Personen, Kindern, Sehbehinderten (erhabene Strukturen), Rollstuhlfahrern, Wanderern, Besuchern, Kunden oder sonstigen Benutzern benutzt werden bzw. für die diese reserviert sind, mit entsprechenden Straßenmarkierungen versehen.

Neben all diesen Aspekten können Straßen auch mit Piktogrammen, Markenzeichen, Wegweisern, Beschriftungen, Kurzbeschreibungen, Suchhinweisen, Dekorationen und Werbungen markiert werden.

Solche Markierungselemente werden zunehmend auch auf geeignete vertikale Flächen, wie Wände, Begrenzungsflächen und Barrieren, aufgebracht.

Durch die vielseitigen Anwendungen und Einsatzgebiete von Bodenmarkierungen müssen z.B. Straßenmarkierungen zusätzliche Anforderungen wie Farbenvielfalt, unregelmäßige Formen, kleine Stückzahlen, Detailtreue, spezielle Widerstandsfähigkeit gegenüber Ölen (z.B. Motoröl), Treibstoffen, Lösungsmitteln, Hydraulikflüssigkeiten und ökologische Aspekte bei der Herstellung und Anwendung von Straßenmarkierungen berücksichtigt werden.

Zudem sollten Straßenmarkierungen vorteilhaft hinsichtlich Schichtdicke (min/max), Haltbarkeit im Gebrauch (4-6 Jahre), Abrasion, Reflexion, Sichtbarkeit (Tag/Nacht), UV-Beständigkeit, Wasserresistenz (Schnee, Regen, Nebel, Tau), Auftaumittel, Streumittel, Homogenität (offene Fugen, Spalten, Risse vermeiden), Temperaturbeständigkeit (Frost, Hitze), Griffigkeit (trocken/nass), Überrollbarkeit, Haftung am Untergrund (Pflaster, Beton, Asphalt), Applikationsfreundlichkeit, Preis, mechanische Festigkeit und Festigkeit nach Alterung sein. Da Straßenmarkierungen mitunter auch eine Warnwirkung aufweisen sollen, müssen diese auch mit Sonderfarben herstellbar sein.

Die älteste und gleichzeitig preiswerteste Möglichkeit Markierungen auf Straßen aufzubringen beruht auf simplen Farbauftrag. Typische Anwendungen sind: Fahrbahntrennungen, Straßenbegrenzungen, Streifenmarkierungen im kontinuierlichen Auftrag mittels spezieller Fahrzeuge. Basis solcher Markierungen sind meist wasser- oder lösungsmittelbasierte Kunstharzzubereitungen, versetzt mit Pigmenten, Farbstoffen und funktionellen Additiven (UV-Schutz, Reflektoren...). Dabei haben sich Acrylate, Methacrylate, Polyvinylacetat, Alkydharze usw. bewährt.

Neben der Aufbringung von Farben wie Dispersionsfarben als Straßenmarkierung gibt es weitere Materialien, die verbreitet eingesetzt werden und die Heißspritzplastik, Heißplastik, Kaltplastik (auch vorgeformt; sog. "Preformed-Cold-Plastic", PCP), vorgeformte Thermoplaste, Folien und Markierungsknöpfe umfassen.

Bei Straßenmarkierungen mit Heißspritzplastik bzw. Heißplastik werden bei ca. 200°C geschmolzene thermoplastische Harze auf Basis von Kohlenwasserstoffharzen und/oder Kolophoniumestern, welche mit Pigmenten, Farbstoffen und sonstigen Additiven versehen sind, auf eine trockene Oberfläche aufgebracht. Um der Markierung Reflexionseigenschaften zu verleihen, werden in der Regel unmittelbar nach dem Aufbringen Glasperlen und dergleichen aufgebracht. Zudem kann Heißplastik in vorgefrästen Absenkungen an der Oberfläche von Straßen eingebracht werden, wodurch die Schichtdicke und somit die Haltbarkeit erhöht werden kann. Zudem ist es dadurch auch möglich eine ebene Oberfläche zu schaffen, wobei hier durch die verringerte Drainagefähigkeit die hohen Werte für die Nachtsichtbarkeit vor allem bei Nässe nicht erreicht werden können.

Kaltplastik wird ebenfalls bei Straßenmarkierungen eingesetzt. Dabei werden Zubereitungen aus Polymeren, gelöst in polymerisierbaren Lösemitteln, versetzt mit geeigneten Füllstoffen, Pigmenten, Farbstoffen und Additiven, unmittelbar vor der Applikation mit einem geeigneten Härtesystem homogen vermengt und auf die vorbereitete Oberfläche aufgebracht. Anschließend härtet das Polymer bei Umgebungstemperaturen (d.h. "in der Kälte") aus. Während der Aushärtung kann die Oberfläche mit Reflektoren usw. bestreut werden.

Typische Polymere, die für Kaltplastikapplikationen eingesetzt werden können, umfassen Poly-Methacrylate, Zwei-Komponenten Epoxidharzformulierungen und Polyurethane. Poly-Methacrylate, gelöst in mono/oder mehrfach funktionellen Methacrylatmonomeren mit einem Peroxid-Aminhärtersystem, zeichnen sich durch eine hohe Lichtechtheit, Vergilbungsresistenz und rasche Aushärtung (wenige Minuten) aus. Zudem sind mit Poly-Methacrylaten sowohl Dünnschichtapplikationen (Kaltspritzplastik) als auch Dickschichtapplikatonen (Kaltplatik) möglich (siehe z.B. DE 199 28 436).

Zwei-Komponenten Epoxidharzformulierungen (flüssige Epoxidharze gehärtet in Anwesenheit von Polyaminen/Polyamiden Umgebungstemperatur) haben den Vorteil der sehr guten Haftung, einstellbaren Elastizität, hohen mechanischen Festigkeit und der raschen bis mittleren Aushärtegeschwindigkeit.

Polyurethansysteme auf Basis von Hydroxyl- und/oder Amingruppenhältigen Oligomeren, optional in flüssiger lösemittelfreier Form, vernetzt mit geeigneten Isocyanaten, zeichnen sich durch eine sehr gute Haftung auf trockenen Oberflächen aus und sind zudem elastisch und abriebfest. Es kommt bei der Applikation zu einer raschen Aushärtung, wobei die Vergilbungsneigung/-resistenz vom verwendeten Isocyanat abhängig ist.

Ausgehend von vorgefertigten thermoplastischen Markierungsbändern (typische Anwendungen in Baustellenbereichen), die in der Regel selbstklebend ausgerüstet werden, gibt es auch vorgeformte thermoplastische Markierungszeichen, wie Zebrastreifen, Gebotszeichen, Abbiegepfeile etc. (siehe US 6,116,814). Diese werden üblicherweise auf die getrockneten Straßenabschnitte mittels Gasbrennern aufgeflämmt. Damit kommt es zu einer temporären Erweichung/Verflüssigung und, damit einhergehend, Bindung in die Bodenoberfläche. Auch mehrfärbige Symbole können so appliziert werden, indem unterschiedliche Stanzteile vor Ort zusammengefügt und durch Beflämmen miteinander verschmolzen und gleichzeitig befestigt werden können. Der Nachteil liegt in der hohen Verarbeitungstemperatur, der relativ unkontrollierten Wärmeeinbringung und damit verbundene Belastung von Matrixpolymeren (Versprödung) und Farbpigmenten, deren Auswahl damit erschwert und begrenzt wird. Die geeigneten (und üblichen) Kohlenwasserstoffharze sind bei Umgebungstemperaturen von 0°C bis 30°C z.T. sehr spröde (bruchanfällig), so dass größere Applikationsfelder nur mit äußerster Sorgfalt, schon beim Transport, insbesondere aber unter Baustellenbedingungen, ermöglicht werden.

Es hat sich jedoch gezeigt, dass im Gegensatz zu vorgefertigten thermoplastischen Straßenmarkierungen vorgeformtes, duroplastisches Kaltplastik (PCP) bei dessen Herstellung Nachteile aufweist. Die ausgeprägten Klebeeigenschaften solcher Systeme erfordern aufwändige Formen, üblicherweise auf Basis elastischer Silikone, mit einer, dem Fachmann bekannten kurzen Lebensdauer. 2-Komponentensysteme, wie beispielsweise in der EP 0 493 733 beschrieben, stellen durch ihre, in der Regel kurzen Topfzeiten, hohe Ansprüche an die Mischsysteme: entweder kontinuierlicher Austrag oder immer wiederkehrende Reinigungskosten. Zudem sind mehrfarbige Applikationen nur bedingt möglich.

Es ist somit eine Aufgabe der vorliegenden Erfindung, ein Verfahren zur Herstellung von mehrschichtigen Markierungselementen, insbesondere Straßenmarkierungen, bereitzustellen, welches eine formunabhängige Fertigung, eine Schichtdicke von 100 bis 3000 µm, keine Einschränkung hinsichtlich Farbgebung/Farbkombination, Kombinationsmöglichkeit im funktionellen Schichtaufbau, Rohstofffreiheit und Kombinationsmöglichkeiten unterschiedlicher Rohstoffe bei Straßenmarkierungen, beispielsweise, ermöglicht.

### ZUSAMMENFASSUNG DER ERFINDUNG

Die vorliegende Erfindung betrifft ein Verfahren zur Herstellung eines mehrschichtigen Markierungselements umfassend die Schritte:
a. Auftragen mindestens einer ersten Polymermischung auf eine Oberfläche eines festen Trägers zur Herstellung einer Grundschicht,
b. Auftragen mindestens einer zweiten Polymermischung auf die mindestens eine Grundschicht zur Herstellung mindestens einer Zwischenschicht, und
c. Auftragen mindestens einer dritten Polymermischung auf die mindestens eine Zwischenschicht zur Herstellung einer Deckschicht, wobei
   die mindestens eine erste Polymermischung, die mindestens eine zweite Polymermischung und die mindestens eine dritte Polymermischung mindestens ein ungehärtetes Duromergemisch oder Elastomergemisch umfasst und die Schritte a. bis c. mittels Siebdruck erfolgen.

Es hat sich überraschender Weise gezeigt, dass durch die Verwendung von Siebdruck mehrschichtige Markierungselemente hergestellt werden können, welche die oben genannten Vorteile aufweisen. Zudem wurde gezeigt, dass Siebdruckverfahren auch mit aushärtbaren Polymeren durchführbar sind.

Die Verwendung von Siebdruckverfahren zur Herstellung von Markierungselementen hat auch den Vorteil, dass durch dieses Verfahren der gestalterische Freiraum für Markierungselemente wie Straßenmarkierungen enorm erweitert werden kann. Dadurch ist es nun möglich, Markierungselemente herzustellen, welche graphisch frei gestaltet werden können und welche unterschiedliche Materialeigenschaften aufweisen können.

Zudem können durch die Verwendung des Siebdruckverfahrens und der damit einhergehenden schichtweisen Herstellung der erfindungsgemäßen Markierungselemente einzelnen Schichten definierte Funktionen (z.B. verstärkte Retroreflexionseigenschaften, Abrasionsbeständigkeit) zugeordnet werden, die ein sonst nicht erreichbares Gesamtkonstrukt ergeben.

Dementsprechend betrifft ein weiterer Aspekt der vorliegenden Erfindung ein mehrschichtiges Markierungselement, insbesondere eine mehrschichtige Straßenmarkierung, herstellbar mit einem erfindungsgemäßen Verfahren.

Das mit dem erfindungsgemäßen Verfahren hergestellte Markierungselement kann auf unterschiedliche Weise an einer Fläche befestigt werden. Dementsprechend betrifft ein noch weiterer Aspekt der vorliegenden Erfindung ein Verfahren zum Aufbringen eines erfindungsgemäßen Markierungselements auf einer Fläche, vorzugsweise auf einer im Wesentlichen horizontalen oder im Wesentlichen vertikalen Fläche, umfassend den Schritt des mechanischen Befestigens oder des chemischen Anhaftens des Markierungselements an die Fläche, wobei das mechanische Befestigen durch mindestens einen Nagel, mindestens eine Niete und/oder mindestens eine Schraube und das chemische Anhaften durch mindestens einen Adhäsionsklebstoff, mindestens einen Schmelzkleber und/oder mindestens einen drucksensitiven Klebstoff erfolgt.

### BESCHREIBUNG DER AUSFÜHRUNGSFORMEN

Ein Markierungselement im Sinne der vorliegenden Erfindung umfasst jegliche Art von Markierung, die geeignet ist an einer horizontalen, vertikalen oder geneigten Fläche angebracht zu werden. Das erfindungsgemäße Markierungselement kann dabei als Hinweis-, Informations- oder Leitelement ausgebildet sein. Besonders bevorzugt ist das Markierungselement als Bodenmarkierung bzw. als Bodenmarkierunselement ausgestaltet, die bzw. das an Verkehrsflächen insbesondere für Sperrflächen, Parkflächen, Behindertenparkflächen, Haltestellen, Radfahrweg, Richtungspfeile und Verkehrszeichen (z.B. Geschwindigkeitsbegrenzung, Kennzeichnung von Bahnübergängen) angebracht ist. Zudem können Markierungselemente auch Piktogramme, Markenzeichen, Wegweiser, Beschriftungen, Kurzbeschreibungen, Suchhinweise, Dekorationen und Werbung umfassen.

Der Siebdruck ist ein Druckverfahren, bei dem Druckfarben mit einer Gummirakel durch ein feinmaschiges Gewebe hindurch auf das zu bedruckende Material gedruckt werden können. An denjenigen Stellen des Gewebes, wo dem Druckbild entsprechend keine Farbe gedruckt werden soll, werden die Maschenöffnungen des Gewebes durch eine Schablone farbundurchlässig gemacht.

Es hat sich überraschender Weise gezeigt, dass Siebdruckverfahren auch mit aushärtbaren Polymeren durchgeführt werden können. Dazu wird anstelle der üblicherweise bei Siebdruck verwendeten Druckfarbe, mindestens eine Polymermischung auf Duromer- oder Elastomerbasis, bevozugt auf Duromerbasis, noch vor seiner Aushärtung/Vernetzung, in relativ dicken Schichten, übereinander auf einer Oberfläche appliziert (gestapelt). Dadurch lassen sich mehrschichtige Markierungselemente herstellen, wobei die Schichten vorzugsweise auf eine nichthaftende Trennschicht zur Isolierung der "Druckschichten per se" nach deren Aushärtung aufgebracht werden.

Mit dem erfindungsgemäßen Verfahren ist es möglich mehrschichtige Markierungselemente herzustellen. Dabei wird zunächst mit Hilfe des Siebdruckverfahrens mindestens eine erste Polymermischung als eine Grundschicht auf die Oberfläche eines festen Trägers aufgebracht. Die Grundschicht ist jener Teil des erfindungsgemäßen Markierungselements, der direkt oder indirekt über eine Klebeschicht mit der Oberfläche in Kontakt steht, auf die das Element aufgebracht wird (z.B. Straße oder Verkehrsfläche bei Straßenmarkierungen). Auf die Grundschicht wird unter Verwendung des Siebdruckverfahrens mindestens eine Zwischenschicht aufgebracht. Die Zwischenschicht umfasst mindestens eine zweite Polymermischung. Abschließend wird auf die zuletzt aufgebrachte Zwischenschicht eine Deckschicht aufgebracht, wobei dies ebenfalls mithilfe des Siebdruckverfahrens erfolgt. Somit weist das mit dem erfindungsgemäßen Verfahren hergestellte mehrschichtige Markierungselement eine Grundschicht, mindestens eine Zwischenschicht und eine Deckschicht auf.

Die mit dem erfindungsgemäßen Verfahren herstellbaren Markierungselemente können - wie eingangs erwähnt - unterschiedliche Farben, Muster oder sonstige Zeichen umfassen. Diese werden dadurch erzeugt, in dem die einzelnen Polymermischungen der Grund-, Zwischen und/oder Deckschicht unterschiedlich eingefärbt/pigmentiert sind und im Zuge des Siebdruckes gegebenenfalls entsprechende Schablonen eingesetzt werden. Schablonen verhindern, dass während des Siebdruckverfahrens an verdeckten Stellen eine Polymermischung aufgetragen wird.

Um eine Zwischenreinigung der Siebe zu vermeiden oder den entsprechenden Reinigungsaufwand gering zu halten, ist es von Vorteil Polymermischungen zu verwenden, welche möglichst lange Topfzeiten (z.B. 15 min bis 2 h, 30 min bis 1,5 h oder 45 bis 60 min) aufweisen.

Vorzugsweise werden die Schichten nach deren Auftrag auf den festen Träger bzw. der vorherigen Schicht zumindest teilweise, vorzugsweise zur Gänze, ausgehärtet. Je nach Zusammensetzung des aufgetragenen Polymergemischs erfolgt die Aushärtung chemisch (durch Zugabe von Verbindungen, die zur Vernetzung des Polymers führen) und/oder physikalisch (z.B. UV- und/oder IR-Strahlung). Dabei soll die Zwischenhärtung der einzelnen Schichten möglichst rasch erfolgen (z.B. 1 bis 30 min, 1 bis 20 min oder 2 bis 15 min), um die Produktivität auf ein wirtschaftliches Maß zu steigern.

Je nach verwendeter Polymermischung kann die Härtung der einzelnen Schichten über zwei unterschiedliche Härtungsmechanismen erfolgen. Dadurch wird es ermöglicht, dass einzelne Schichten beispielsweise im Zuge einer Zwischenhärtung, d.h. der Härtung nach dem Auftragen einer Schicht, rascher und die Endhärtung des gesamten mehrschichtigen Markierungselements in der Herstellung später erfolgen kann. In einem solche Fall wird die Zwischenhärtung auf jenes Mindestmaß reduziert, welches einen weiteren Druckauftrag ermöglicht, die endgültige Härtung bleibt jedoch dem Gesamtverbund vorbehalten. Geeignete Härtungsmechanismen umfassen thermisch sensible (IR-affine) und strahlungssensible Systeme (z.B. UV-Strahlung) für rasche Zwischenhärtungen. Beispielsweise ist es möglich eine UV-Zwischenhärtung dünner, insbesondere transparenter, Schichten, durchzuführen und anschließend den Gesamtverbund, d.h. das mehrschichtige Markierungselements, einer thermischen Endhärtung zu unterziehen.

Eine Teilvernetzung der Schichten kann ausreichend sein, um eine kurzfristige und rasche "Stapelung" weiterer Schichten zu ermöglichen. Dabei haben sich vor allem thermisch initiierbare Zweitvernetzer (wie z.B. Peroxide) bewährt, um damit schlussendlich den Gesamtstapel nachträglich durchzuhärten.

Es wurde überraschender Weise gefunden, dass eine, während des erfindungsgemäßen Verfahrens an sich unzureichende Vernetzung der Polymerschichten, durch eine Endvernetzung im Gesamtstapel zu einem hervorragenden Endprodukt führt.

Die mit dem erfindungsgemäßen Verfahren hergestellten Markierungselemente können mit unterschiedlichen Mitteln und Verfahren auf Flächen (vertikal oder horizontal) aufgebracht bzw. auf diesen befestigt werden. Die einfachste Art die erfindungsgemäßen Markierungselemente an einer Fläche anzubringen sind mechanische Verfahren wie Aufhängen mit Hilfe von beispielsweise Nägeln, Nieten oder Schrauben. Alternativ dazu können Adhäsionsklebstoffe wie Dispersionen, Schmelzkleber (Heißbitumen oder synthetische Polymere wie Polyamide, Ethylen-Vinylacetat-Copolymere, Polyvinylacetat oder Butadienpolymere) und/oder drucksensitive Klebstoffe eingesetzt werden.

Um die Markierungselemente zu befestigten, kann bevorzugt auch ein Polymer eingesetzt werden, welches im Wesentlichen ident mit jenem der Grundschicht ist, wobei Epoxidharze, Polymethylmethacrylate und Polyurethane (vorzugsweise als rasch aushärtendes 2-Komponentenmaterial) besonders bevorzugt verwendet werden. Die Polymere zum Befestigen können dabei mit funktionellen Silanen, zur kovalenten Bindung an silikatische Werkstoffe (wie z.B. Pflasterungen, Betonoberflächen, aber auch silikatische Füllstoffe in Asphaltbelägen, insbesondere an gealterten Asphaltoberflächen) versehen sein.

Dementsprechend betrifft ein weiterer Aspekt der vorliegenden Erfindung ein Verfahren zum Aufbringen eines erfindungsgemäßen Markierungselements auf einer Fläche, vorzugsweise auf einer im Wesentlichen horizontalen oder im Wesentlichen vertikalen Fläche, umfassend den Schritt des mechanischen Befestigens oder des chemischen Anhaftens des Markierungselements an die Fläche, wobei das mechanische Befestigen durch mindestens einen Nagel, mindestens eine Niete und/oder mindestens eine Schraube und das chemische Anhaften durch mindestens einen Adhäsionsklebstoff, mindestens einen Schmelzkleber und/oder mindestens einen drucksensitiven Klebstoff erfolgt.Ein Vorteil des Siebdrucks besteht darin, dass durch verschiedene Gewebefeinheiten (Fadenzahl: Fäden/cm), die Auftragsmenge des Polymergemisches (ermittelt als Vth cm³/m² = theoretisches Farbvolumen) variiert werden kann. Je niedriger die Fadenzahl n (n/cm) desto größer der freie Durchgang (Sieböffnungsgrad DC) und damit das theoretische Auftragsvolumen.

Gemäß einer bevorzugten Ausführungsform der vorliegenden Erfindung, erfolgt der Siebdruck mit einem Sieb, welches eine Fadenzahl zwischen 5 und 50, vorzugsweise zwischen 8 und 40, noch mehr bevorzugt zwischen 8 und 24, noch mehr bevorzugt zwischen 12 und 24, noch mehr bevorzugt zwischen 18 und 21, pro Zentimeter bei einem bevorzugten Garndurchmesser von 50 bis 300 µm, vorzugsweise von 90 bis 200 µm, aufweist.

Gemäß einer weiteren bevorzugten Ausführungsform der vorliegenden Erfindung erfolgt der Siebdruck mit einem Sieb, welches ein Farbvolumen von 10 bis 1000 cm³/m², vorzugsweise von 50 bis 170 cm³/m², aufweist.

Mit dem erfindungsgemäßen Verfahren ist es möglich Schichten auf Basis von ungehärteten Duromergemischen oder Elastomergemischen herzustellen. Gemäß einer besonders bevorzugten Ausführungsform der vorliegenden Erfindung werden die Grundschicht, die mindestens eine Zwischenschicht und die Deckschicht jeweils mit einer Schichtdicke von 10 bis 1000 µm, vorzugsweise 15 bis 500 µm, noch mehr bevorzugt von 20 bis 250 µm, aufgetragen.

Die Dicke der Schichten bezieht sich vorzugsweise auf die Trockenschichtdicke, d.h. der Dicke nach dem Aushärten des jeweiligen Polymers.

Gemäß einer bevorzugten Ausführungsform der vorliegenden Erfindung wird die Deckschicht, d.h. die abschließend aufgetragene Polymerschicht, mit einer Schichtdicke von 50 bis 300 µm, vorzugsweise von 80 bis 150 µm, noch mehr bevorzugt von 100 bis 120 µm, oder mit einer Schichtdicke von 10 bis 50 µm, vorzugsweise von 10 bis 20 µm, aufgetragen.

Gemäß einer weiteren bevorzugten Ausführungsform der vorliegenden Erfindung weist das mehrschichtige Markierungselement eine Gesamtschichtdicke von 100 bis 3000 µm, vorzugsweise 200 bis 3000 µm, noch mehr bevorzugt von 500 bis 3000 µm, auf.

Um das erfindungsgemäße Markierungselement herzustellen, sind mindestens drei Schichten (eine Grundschicht, eine Zwischenschicht und eine Deckschicht) erforderlich, um einerseits eine bestimmte Gesamtschichtdicke zu erreichen und andererseits Markierungselemente mit vorzugsweise unterschiedlichen funktionellen Eigenschaften zu erhalten. Die Polymermischungen zur Herstellung der einzelnen Schichten bzw. das darin enthaltene ungehärtete Duromer- bzw. Elastomergemisch kann eine i-dente oder unterschiedliche Zusammensetzung aufweisen. Dadurch lassen sich Schichten herstellen, die entweder aus einem identen Material bestehen oder verschiedene Materialien umfassen.

Das erfindungsgemäße Verfahren zur Herstellung mehrschichtiger Markierungselemente wird vorzugsweise nicht direkt auf einer Fläche, wie Straße bzw. Verkehrsfläche, durchgeführt, sondern idealerweise an einem Ort, welcher eine kontinuierliche Produktion von Markierungselementen erlaubt. Dadurch ist es möglich nach der Aushärtung/Vernetzung der schichtweise aufgetragenen Polymermischungen ein transportables und lagerfähiges Endprodukt bereitzustellen. Die Grundschicht des erfindungsgemäßen Markierungslements wird auf einen festen Träger aufgebracht.

Gemäß einer besonders bevorzugten Ausführungsform der vorliegenden Erfindung ist der feste Träger ein planarer Träger umfassend eine Folie, vorzugsweise eine Kunststofffolie, Papier, Metall, Keramik oder Glas, wobei Metall-, Keramik- und Glasplatten besonders bevorzugt sind.

Um das Endprodukt von der Oberfläche des festen Trägers zu lösen, wird die mindestens eine erste Polymermischung zur Herstellung der Grundschicht auf eine Trennschicht oder Trennfolie aufgebracht oder die Oberfläche des festen Trägers mit einem Trennmittel versehen. Somit wird gemäß einer bevorzugten Ausführungsform der vorliegenden Erfindung auf die Oberfläche des festen Trägers vor Schritt a. ein Trennmittel, eine Trennschicht oder eine Trennfolie aufgebracht.

Eine Trennfolien kann beispielsweise silikonisiertes Papier sein, wie es auch in der Backwarenindustrie verwendet wird. Aber auch Trennfolien mit integrierten Trenneigenschaften, wie sie beispielhaft bei Polytetrafluorethylen (PTFE) gegeben ist.

Die Trennschicht selbst kann zum integrierten Bestandteil der erfindungsgemäßen Mehrschichtmarkierung werden. Beispielsweise könnte als Trennschicht ein Vlies auf Polymerbasis verwendet werden, welches zur verbesserten Haftung bzw. zur mechanischen Stabilisierung des Markierungselements beitragen kann.

Alternativ dazu können bei Verwendung von Metall-, Keramik- und Glasplatten als feste Träger diese beheizbar ausgestaltet sein. Dies kann einerseits bei der Aushärtung der Polymergemische als auch beim Ablösen des hergestellten Markierungselements vom festen Träger von Vorteil sein. Gegebenenfalls kann die Oberfläche des festen Trägers zusätzlich mit einem geeigneten Trennmittel versehen sein.

Die erfindungsgemäß verwendeten Polymermischungen sollten eine bestimmte Viskosität aufweisen, um bei einer bestimmten Auftragsmenge genügend Standfestigkeit aufzuweisen. Ohne diese Standfestigkeit würden die Polymermischungen auf der Oberfläche eines Trägers zerlaufen. Daher weist die mindestens eine erste Polymermischung, die mindestens eine zweite Polymermischung und die mindestens eine dritte Polymermischung vorzugsweise eine Viskosität von 1000 bis 10000 mPa.s, vorzugsweise von 3000 bis 8000 mPa.s, bei 25°C auf. Solche Viskositäten in Kombination mit einer ausreichenden Thixotropie und High Solid Materialien (idealerweise 100% lösungsmittelfrei), gestattet einen entsprechenden Farbvolumenauftrag von 100 - 250 µm Trockenschichtdicke pro Druckdurchgang, beispielsweise.

Um die Viskosität einzustellen können den Polymermischungen rheologische Additive beigefügt werden. Vorzugsweise sind diese ausgewählt aus der Gruppe bestehend aus Bentoniten, amorphen Kieselsäuren, polymeren Verdickern und Sojalecithinen.

Gemäß einer besonders bevorzugten Ausführungsform der vorliegenden Erfindung umfasst das mindestens eine ungehärtete Duromergemisch oder Elastomergemisch mindestens ein reaktives Harz, mindestens einen Härter und mindestens einen Füllstoff.

Gemäß einer weiteren bevorzugten Ausführungsform der vorliegenden Erfindung ist das mindestens ein reaktives Harz ausgewählt aus der Gruppe bestehend aus Acrylharzen, Epoxidharzen, Polyolharzen, Polyharnstoffharzen, Polysiloxanharzen und Kombinationen davon.

Das Acrylharz umfasst vorzugsweise (Meth)acrylate, wie Methy(meth)acrylat, 2- Ethylhexyl(meth)acrylat, Hydroxyethyl(meth)acrylat, Stearyl(meth)acrylat, Benzyl(meth)acrylat oder Lauryl(meth)acrylat und als Quervernetzer Ally(meth)acrylate, di- oder tri(Meth)acrylate wie 1,4 Butandioldi(meth)acrylat, Tetraethylenglycoldi(meth)acrylat, Triethylenglycoldi(meth)acrylat oder Trimethylolpropantri(meth)acrylat.

Gemäß einer noch weiteren bevorzugten Ausführungsform der vorliegenden Erfindung umfasst das ungehärtete Polymergemisch umfassend das Acrylharz einen Härter ausgewählt aus der Gruppe bestehend aus Peroxiden, Azoverbindungen, vorzugsweise Azobisisobuthydronitril (AIBN), Persulfate, vorzugsweise Kaliumpersulfat, Härtungskatalysatoren und Photoinitiatoren.

Vorzugsweise ist der Härter ein Peroxid ausgewählt aus der Gruppe bestehend aus Dibenzoylperoxid, Lauroylperoxid, Methylisobutylketonperoxid, Di(4-tert.-butylcylohexyl)peroxidicarbonat), tert.-Butylperoctoat, Di(tert)-amylperoxid und Butylperoxybenzoat.

Vorzugsweise ist der Härtungskatalysator ein Amin ausgewählt aus der Gruppe bestehend aus N,N-Dimethyl-p-toluidin, N,N-bis-2-(hydroxyethyl)-p-toluidin und N,N-bis-(2-hydroxypropyl)-p-toluidin.

Das Epoxidharz ist vorzugsweise ausgewählt aus der Gruppe der flüssigen Glycidylether von Bisphenolen oder Phenol/Formaldehydkondensaten, gegebenenfalls im Gemisch mit niedermolekularen festen Epoxidharzen vergleichbarer Grundlagen, insbesondere bestehend aus Bisphenol-A-Glycidylethern.

Gemäß einer bevorzugten Ausführungsform der vorliegenden Erfindung umfasst das ungehärtete Polymergemisch umfassend das Epoxidharz einen Härter ausgewählt aus der Gruppe bestehend aus aliphatischen Aminen, tertiären Aminen, Amidoaminen, Imidazolen, Dicyandiamid, Guanidinen und Photoinitiatoren.

Gemäß einer weiteren bevorzugten Ausführungsform der vorliegenden Erfindung umfasst das ungehärtete Polymergemisch umfassend das Polyolharz und/oder das Polyharnstoffharz einen Härter ausgewählt aus der Gruppe bestehend aus Di- oder Polyisocyanaten, optional Addukten davon an Oximen, Dialkylmalonestern oder Pyrazolen, trimeren Isocyanaten, tertiären Aminen, Zinnalkylen, aliphatischen sekundären Diaminen und Polyaminen.

Gemäß einer noch weiteren bevorzugten Ausführungsform der vorliegenden Erfindung umfasst das ungehärtete Polymergemisch umfassend das Polysiloxanharz einen Härter ausgewählt aus der Gruppe bestehend aus Dialkylperoxiden, Alkylarylperoxiden und aromatische Diacylperoxiden.

Gemäß einer bevorzugten Ausführungsform der vorliegenden Erfindung ist der mindestens eine Füllstoff ausgewählt aus der Gruppe bestehend aus Calciumcarbonat, Bariumsulfat, Quarz, gefällte oder pyrogene Kieselsäure, Cristobalit, Korund und Aluminiumsilikat.

Die erfindungsgemäß verwendeten Polymermischungen können Lösungsmittel umfassen, wobei insbesondere Polymermischungen mit Epoxidharzen, Polyolharzen und Polyharnstoffen zusätzlich Lösungsmittel umfassen können. Bevorzugte Lösungsmittel sind C₁-C₄-Alkylacetate und Alkylglycolacetate.

Gemäß einer besonders bevorzugten Ausführungsform der vorliegenden Erfindung umfasst die mindestens eine erste Polymermischung, die mindestens eine zweite Polymermischung und/oder die mindestens eine dritte Polymermischung mindestens ein Farbpigment, Metallpartikel, Glasperlen und/oder mindestens einen Sensor zur Ermittlung und/oder Übertragung von Daten.

Die einzelnen Schichten des mehrschichtigen Markierungselements können unterschiedliche Funktionen erfüllen. Je nach Funktion können die Polymermischungen unterschiedliche Komponenten umfassen. Zu Informations- und Warnzwecken und für die Sichtbarkeit können die Polymermischungen Farbpigmente umfassen. Um die Reflexionseigenschaften von Markierungselementen zu verbessern, können die Polymermischungen Metallpartikel und/oder Glasperlen umfassen. Dient das Markierungselement dazu, um mit elektronischen Geräten wie z.B. Messinstrumenten oder Navigationssystemen zu interagieren, können die Polymermischungen Metallpartikel und Sensoren umfassen.

Polymermischungen umfassend Farbpigmente und/oder Metallpartikel, die zur Herstellung der Grund-, Zwischen- und Deckschichten verwendet werden können und UV härtend sind, weisen vorzugsweise eine Schichtdicke von weniger als 100 µm, vorzugsweise von weniger als 50 µm, auf. In der Polymermischung enthaltene Pigmente bzw. Partikel können einen Teil der UV-Strahlen absorbieren, die für die Härtung notwendig sind. In nicht pigmentierten Schichten dringt die reaktive Strahlung leichter und tiefer ein, so dass diese problemlos vernetzbar sind. Die Pigmente einer Farbschicht, z.B., streuen und/oder absorbieren hingegen einen erheblichen Teil der UV-Strahlung, so dass mit zunehmender Schichtdicke immer weniger Strahlung bis zum Grund durchdringen kann. Im Extremfall reicht die Strahlung und damit deren Wirkung, nicht bis zur entscheidenden Grenzfläche der Matrix. Eine ungehärtete Schicht in diesem sensiblen Bereich führt eventuell zu einer ungenügenden Haftung. Um Farben mit hoher Pigmentkonzentration aushärten zu können, sollte somit eine kritische Schichtdicke nicht überschritten werden.

Die in den erfindungsgemäßen Polymermischungen eingesetzten Farbpigmente sind vorzugsweise ausgewählt aus der Gruppe bestehend aus TiO₂, FeO(OH), Fe₂O₃, Cu-Phthalocyanin, vorzugsweise halogeniertes Cu-Phthalocyanin, Ruß, Diketopyrrolopyrrol (DPP), Chinophthalone Yellow, Bismutvanadat (BiVO₄), Isoindolin, Benzimidazolone, (Ti,Cr,Sb)O₂, Chinacridon und Dioxazine .

Metallpartikel, die in den erfindungsgemäßen Polymermischungen eingesetzt werden können dienen dazu Licht in dem Markierungselement zu reflektieren, umfassen vorzugsweise Aluminium, Kupfer oder Messing. Die Partikel können verschiedenste Formen aufweisen, wie z.B. die Form von Metallplättchen. Die Größe der Metallpartikel bzw. Metallplättchen beträgt vorzugsweise 5 bis 50 µm.

Als bevorzugte Reflexionsmittel können in der Polymermischung Glasperlen beigemengt sein. Die verwendeten Glasperlen werden vor dem Siebdruck vorzugsweise in die Polymermischung eingebracht (Premixperlen) und weisen einen Durchmesser von 50 bis 1000 µm, noch mehr bevorzugt von 100 bis 850 µm, auf. Alternativ dazu können die Glasperlen nach dem Auftragen durch Siebdruck auf die aufgetragene noch nicht gehärtete Schicht, vorzugsweise Deckschicht, gestreut werden (Drop-on Glasperlen). Derartige Glasperlen weisen vorzugsweise einen Durchmesser von 50 bis 1700 µm, vorzugsweise von 100 bis 1400 µm, auf.

Gemäß einer weiteren bevorzugten Ausführungsform der vorliegenden Erfindung umfasst die mindestens eine dritte Polymermischung Fluorpolymere, vorzugsweise Polytetrafluorethylen, funktionelle Pigmente wie zB thermochrome Pigmente, hydrochrome Pigmente, fluoreszierende Pigmente, lumineszierende Pigmente und/oder ferromagnetische Pigmente.

Gemäß einer bevorzugten Ausführungsform der vorliegenden Erfindung wird nach Aufbringen der Deckschicht deren Oberfläche strukturiert.

Die Deckschicht des erfindungsgemäßen Markierungselements kann oberflächlich strukturiert sein. Die Oberflächenstrukturen können beispielsweise mechanisch oder durch Schablonen erzeugt werden. Die Oberflächenstrukturierung kann zur besseren Orientierung von Sehbehinderten beitragen oder den optischen Eindruck der Markierung verbessern.

Gemäß einer besonders bevorzugten Ausführungsform der vorliegenden Erfindung wird die Grundschicht, die mindestens eine Zwischenschicht und die Deckschicht, vorzugsweise unabhängig voneinander, durch Zuführung von Wärme und/oder durch UV-Strahlung gehärtet.

Ein weiterer Aspekt der vorliegenden Erfindung betrifft ein mehrschichtiges Markierungselement herstellbar mit einem erfindungsgemäßen Verfahren.

### BEISPIELE

### Beispiel 1: Formulierung einer Druckfarbe auf Methacrylat-Basis

| *Komponente A* | |
|---|---|
| PMMA-Bindemittel | 20-35 Gew. Teile |
| MMA-Quervernetzer | 0,5-2 Gew. Teile |
| Acrylat-Monomere | 5-15 Gew. Teile |
| Farbpigment | 1-7 Gew. Teile |
| Füllstoff | 25-60 Gew. Teile |
| Reflex-/Glasperlen | 0-15 Gew. Teile |
| Additive (Rheologie) | 1-3 Gew. Teile |
| Härtungskatalysator (Amin) | 0,2-0,5 Gew. Teile |

Komponente A wurde mit einem Peroxid als Härter (Komponente B) im Verhältnis A:B 99,5:0,5 bis 98:2 vermischt. Die Viskosität der Mischung betrug 5.800-6.800 mPa.s. Die Topfzeit betrug 15-45 min.

Eingesetzte PMMA-Bindemittel waren Degaroute 465, Degaroute 650, Degaroute 622, Domacryl 935, Domacryl 992 und Degaroute 941.

Verwendete MMA-Quervernetzer waren mehrfunktionelle (Meth)acrylate wie Ally(meth)acrylate, di- oder tri(Meth)acrylate wie 1,4 Butandioldi(meth)acrylate, Tetraethylenglycoldi(meth)acrylat, Triethylenglycoldi(meth)acrylate, Trimethylolpropantri(meth)acrylate.

Als Acrylat-Monomere wurden (Meth)acrylate, wie Methy(meth)acrylate, 2- Ethylhexyl(meth)acrylat, Hydroxyethyl(meth)acrylat, Stearyl(meth)acrylat, Benzyl(meth)acrylat und Lauryl(meth)acrylate verwendet.

Als Füllstoffe wurden Calciumcarbonate (Calplex 5, Omyacarb 5, Omyacarb 40), Bariumsulfate, Quarze, Quarzmehle, gefällte und pyrogene Kieselsäuren und Cristobalite (Sibelite M06, Sibelite M72) eingesetzt. Als Grobfüllstoffe wurden Quarze, Cristobalite Korunde und Aluminiumsilikate eingesetzt.

Als Reflex/Glasperlen wurden Swarco Reflexperlen unterschiedlicher Körnungen, z.B. Swarcoflex oder Solidplusperlen, Weisskerperlen verwendet.

Als rheologische Additive wurden Bentone SD1, Bentone SD2, Antiterra 204, Sojalecithin, Disperbyk 164 und Aerosil eingesetzt.

Aminkatalysatoren waren substituierte Amine, wie insbesondere N,N-Dimethyl-p-toluidin, N,N-bis-2-(hydroxyethyl)-p-toluidin oder N,N-bis-(2-hydroxypropyl)-p-toluidin, Perkaquick A 150 oder PTE.

Als Farbpigmente wurden Kronos 2310 (TiO₂), Bayferrox 3910 LV (FeO(OH)), Bayferrox 132M (Fe₂O₃), Heliogengrün L8730 (Cu-Phtalocyanin, halogeniert), Spezialschwarz 100 (Ruß), Heliogenblau L7101F (Cu-Phtalocyanin), Irgazin Red 2030 (DPP), Irgacolor Yellow 3GLM (Chinophthalone Yellow), Paliotol Gelb L 0968 HD (BiVO₄), Paliotol Gelb 2140-HD (Isoindolin), Novoperm Orange HL 70-NF (Benzimidazolone), Irgacolor Yellow 10406 ((Ti, Cr, Sb)O₂), Hostaperm Rot Violet ER02 (Chinacridon), Hostaperm Violet RL Special TS (Dioxazine) und Hostaperm Rosa E-TS (Chinacridone) zur Polymermischung beigemengt.

Als Peroxide mit unterschiedlicher Topfzeit bzw. thermischer Aktivierung wurden Dibenzoylperoxid, Lauroylperoxid, Methyl-isobutylketonperoxid, Di(4-tert. Butylcylohexyl-peroxidicarbonat), Tert.-Butylperoctoat, Di(tert)-amylperoxid und Butylperoxybenzoat eingesetzt.

### Beispiel 2: Formulierung einer Druckfarbe mit Epoxidharz

| *Komponente A* | |
|---|---|
| Flüssiges Epoxidharz | 5-10 Gew. Teile |
| Festes Epoxidharz | 5-10 Gew. Teile |
| Lösungsmittel | 15-25 Gew. Teile |
| Farbpigmente | 1-7 Gew. Teile |
| Füllstoff | 30-60 Gew. Teile |
| Reflex-/Glasperlen | 0-10 Gew. Teile |
| Additive (Rheologie) | 1-3 Gew. Teile |

Komponente A wurde mit einem Polyamin als Härter (Komponente B) im Verhältnis A:B 10:0,7 bis 10:1,5 vermischt. Die Viskosität der Mischung betrug 5.600-7.200 mPa.s. Die Topfzeit betrug 30-120 min.

Als Epoxidharz wurde Bisphenol-A-Glycidylether, wie Rütapox, Araldit GY250, Epidon, Kalopox, Epikote 828 oder 1001 oder Olin DER 916, eingesetzt.

Verwendete Lösungsmittel waren C₁-C₄-Alkylacetate und Alkylglycolacetate.

Es zeigte sich, dass geeignete Aminhärter Beckopox VEH 2133, VEH 2177, Araldit HY 516, Epidiant und Epilox sind.

Die weiteren in Beispiel 2 angeführten Stoffe können Beispiel 1 entnommen werden.

### Beispiel 3: Formulierung einer Druckfarbe mit Polyurethan

| *Komponente A* | |
|---|---|
| Polyol-Harz | 15-35 Gew. Teile |
| Lösungsmittel | 10-25 Gew. Teile |
| Farbpigmente | 1-7 Gew. Teile |
| Füllstoff | 25-35 Gew. Teile |
| Reflex-/Glasperlen | 0-10 Gew. Teile |
| Additive (Rheologie) | 1-3 Gew. Teile |

Komponente A wurde mit einem Isocyanat als Härter (Komponente B) im Verhältnis A:B 4:1 bis 10:1 vermischt. Die Viskosität der Mischung betrug 6.500-7.500 mPa.s. Die Topfzeit betrug 240-360 min.

Als Polyol-Harz wurde Domacryl 545 50 BAc und Polyesterharz Typ 670/80 eingesetzt.

Isocyanat Desmodur Ultra N 3600 zeigte sich in dieser Formulierung als besonders geeignet.

### Beispiel 4: Formulierung einer Druckfarbe mit Polyharnstoff

| *Komponente A* | |
|---|---|
| Asparaginsäureester | 20-30 Gew. Teile |
| Lösungsmittel | 10-20 Gew. Teile |
| Farbpigmente | 1-7 Gew. Teile |
| Füllstoff | 25-35 Gew. Teile |
| Reflex-/Glasperlen | 0-10 Gew. Teile |
| Additive (Rheologie) | 1-3 Gew. Teile |
| Lichtstabilisatoren | 1-3 Gew. Teile |

Komponente A wurde mit einem Isocyanat als Härter (Komponente B) im Verhältnis A:B 3:1 bis 2:1 vermischt. Die Viskosität der Mischung betrug 3.800-5.200 mPa.s. Die Topfzeit betrug 20-60 min.

Als Asparaginsäureester wurde Desmophen NH 1423 eingesetzt.

Lichtstabilisatoren waren Trialkylphosphite, HALS, Benzotriazole, gehinderte Amine, Tinuvin 1130 und Tinuvin 292.

### Beispiel 5: Herstellung einer mehrschichtigenBodenmarkierung

Die in den Beispielen 1 bis 4 erwähnten Polymermischungen können zur Herstellung verschiedenster mehrschichtiger Bodenmarkierungen eingesetzt werden.

Zur beispielhaften Herstellung eines Gebotszeichens für "Radfahrweg" wurde zunächst eine 150 µm dicke Grundschicht mit der Formulierung aus Beispiel 1 (blaues Farbpigment, keine Reflexperlen) mit einem Sieb (Fadenzahl 21) auf einen festen Träger aufgebracht. Nach dem Auftragen dieser Grundschicht wurde das Polymer thermisch bei 80°C 60-90sec (zwischen)gehärtet. Nach dem Aushärten der Grundschicht wurde dieselbe Zusammensetzung auf dieselbe Weise ein zweites Mal als Zwischenschicht auf die Grundschicht aufgetragen. Nach einer weiteren thermischen Zwischenhärtung wurde eine zweite Zwischenschicht mit der Formulierung gemäß Beispiel 1 umfassend Reflexperlen aufgebracht und thermisch gehärtet. Die dritte Zwischenschicht (Formulierung gemäß Beispiel 1, weiß) wurde in Form eines Fahrrads auf die zweite Zwischenschicht appliziert und wiederum thermisch gehärtet. Die abschließende Deckschicht umfassend die Formulierung gemäß Beispiel 1 (ohne Pigmente und ohne Füllstoff) wurde mit einem Sieb (Fadenzahl 21) in einer Schichtdicke von 100 µm auf die dritte Zwischenschicht aufgebracht. Vor der abschließenden thermischen Härtung wurde die ungehärtete Deckschicht mit Reflexperlen gleichmäßig bestreut.

Zusätzlich zu den Farbpigmenten und/oder Glas- bzw. Reflexperlen wurden auch Sensoren wie RFID-Sensoren oder nachleuchtende Pigmente in die einzelnen Schichten eingebracht, wobei Sensoren vorzugsweise in eine Zwischenschicht eingearbeitet wurden.

In den Oberflächenschichten (z.B. Zwischenschicht oder Deckschicht) können anstelle und/oder zusätzlich zu den Farbpigmenten, reaktive Pigmente wie lumineszierende Pigmente eingebracht werden.

Nach Aushärtung des Markierungselementes, wurde dieses an der Radfahrwegoberfläche, in eine reaktive, noch flüssige Kleberschicht von 1-2 mm Schichtdicke, auf Methacrylatbasis, angelehnt an die Druckfarbe laut Beispiel 1 (die ident mit der Grundschichte des beschriebenen Markierungselements ist) eigebettet. Unmittelbar nach der Aushärtung innerhalb von wenigen Minuten, war die Bodenmarkierung am Bestimmungsort bereits begeh-/befahrbar.

Je nach Untergrund (z.B. frischer Asphalt), kann die Anwendung eines Primers, vorzugsweise auf Basis einer PUR-Formulierung, die Haftung weiter verbessern.

## Patentansprüche

1. Verfahren zur Herstellung eines mehrschichtigen Markierungselements umfassend die Schritte:
a. Auftragen mindestens einer ersten Polymermischung auf eine Oberfläche eines festen Trägers zur Herstellung einer Grundschicht,
b. Auftragen mindestens einer zweiten Polymermischung auf die mindestens eine Grundschicht zur Herstellung mindestens einer Zwischenschicht, und
c. Auftragen mindestens einer dritten Polymermischung auf die mindestens eine Zwischenschicht zur Herstellung einer Deckschicht, wobei
die mindestens eine erste Polymermischung, die mindestens eine zweite Polymermischung und die mindestens eine dritte Polymermischung mindestens ein ungehärtetes Duromergemisch oder Elastomergemisch umfasst und die Schritte a. bis c. mittels Siebdruck erfolgen.

2. Verfahren nach Anspruch 1, **dadurch gekennzeichnet, dass** der Siebdruck mit einem Sieb erfolgt, welches eine Fadenzahl zwischen 5 und 50, vorzugsweise zwischen 8 und 40 pro Zentimeter bei einem bevorzugten Garndurchmesser von 50 bis 300 µm, vorzugsweise von 90 bis 200 µm, aufweist.

3. Verfahren nach Anspruch 1 oder 2, **dadurch gekennzeichnet, dass** der Siebdruck mit einem Sieb erfolgt, welches ein Farbvolumen von 10 bis 1000 cm³/m², vorzugsweise von 50 bis 170 cm³/m², aufweist.

4. Verfahren nach einem der Ansprüche 1 bis 3, **dadurch gekennzeichnet, dass** die Grundschicht, die mindestens eine Zwischenschicht und die Deckschicht jeweils mit einer Schichtdicke von 10 bis 1000 µm, vorzugsweise 15 bis 500 µm, noch mehr bevorzugt von 20 bis 250 µm, aufgetragen werden.

5. Verfahren nach einem der Ansprüche 1 bis 4, **dadurch gekennzeichnet, dass** die mehrschichtige Bodenmarkierung eine Gesamtschichtdicke von 100 bis 3000 µm, vorzugsweise 200 bis 3000 µm, noch mehr bevorzugt von 500 bis 3000 µm, aufweist.

6. Verfahren nach einem der Ansprüche 1 bis 5, **dadurch gekennzeichnet, dass** der feste Träger ein planarer Träger umfassend eine Folie, vorzugsweise eine Kunststofffolie, Papier, Metall, Keramik oder Glas ist.

7. Verfahren nach einem der Ansprüche 1 bis 6, **dadurch gekennzeichnet, dass** auf die Oberfläche des festen Trägers vor Schritt a. ein Trennmittel, eine Trennschicht oder eine Trennfolie aufgebracht wird.

8. Verfahren nach einem der Ansprüche 1 bis 7, **dadurch gekennzeichnet, dass** die mindestens eine erste Polymermischung, die mindestens eine zweite Polymermischung und die mindestens eine dritte Polymermischung eine Viskosität von 1000 bis 10000 mPa.s, vorzugsweise von 3000 bis 8000 mPa.s, bei 25°C aufweisen.

9. Verfahren nach einem der Ansprüche 1 bis 8, **dadurch gekennzeichnet, dass** das mindestens eine ungehärtete Duromergemisch oder Elastomergemisch mindestens ein reaktives Harz, mindestens einen Härter und mindestens einen Füllstoff umfasst.

10. Verfahren nach Anspruch 9, **dadurch gekennzeichnet, dass** das mindestens eine reaktive Harz ausgewählt ist aus der Gruppe bestehend aus einem Methacrylharz, einem Epoxidharz, einem Polyolharz, einem Polyharnstoffharz, einem Polysiloxanharz und Kombinationen davon.

11. Verfahren nach einem der Ansprüche 1 bis 10, **dadurch gekennzeichnet, dass** die mindestens eine erste Polymermischung, die mindestens eine zweite Polymermischung und/oder die mindestens eine dritte Polymermischung mindestens ein Farbpigment, Metallpartikel, Glasperlen und/oder mindestens einen Sensor umfassen.

12. Verfahren nach einem der Ansprüche 1 bis 11, **dadurch gekennzeichnet, dass** die mindestens eine dritte Polymermischung Fluorpolymere, vorzugsweise Polytetrafluorethylen, thermochrome Pigmente, hydrochrome Pigmente, fluoreszierende Pigmente, lumineszierende Pigmente und/oder ferromagnetische Pigmente umfasst.

13. Verfahren nach einem der Ansprüche 1 bis 12, **dadurch gekennzeichnet, dass** nach Aufbringen der Deckschicht deren Oberfläche strukturiert wird.

14. Verfahren nach einem der Ansprüche 1 bis 13, **dadurch gekennzeichnet, dass** die mindestens eine Grundschicht, die mindestens eine Zwischenschicht und die mindestens eine Deckschicht, vorzugsweise unabhängig voneinander, durch Zuführung von Wärme und/oder durch UV-Strahlung gehärtet werden.

15. Mehrschichtiges Markierungselement herstellbar mit einem Verfahren gemäß einem der Ansprüche 1 bis 14.

16. Verfahren zum Aufbringen eines Markierungselements gemäß Anspruch 15 auf einer Fläche, vorzugsweise einer im Wesentlichen horizontalen oder im Wesentlichen vertikalen Fläche, umfassend den Schritt des mechanischen Befestigens oder des chemischen Anhaftens des Markierungselements an die Fläche, wobei das mechanische Befestigen durch mindestens einen Nagel, mindestens eine Niete und/oder mindestens eine Schraube und das chemische Anhaften durch mindestens einen Adhäsionsklebstoff, mindestens einen Schmelzkleber und/oder mindestens einen drucksensitiven Klebstoff erfolgt.
